# FASCICULE DE BREVET EUROPEEN

(11) **EP 3 770 136 B1**
(45) Date de publication et mention de la délivrance du brevet: **20.10.2021**
(21) Numéro de dépôt: 20187229.8
(22) Date de dépôt: 22.07.2020
(51) Int. Cl.: C06B 23/00, C06B 29/00, C06B 45/02, C06D 5/06

(54) **PROPERGOL SOLIDE COMPOSITE**
FESTES VERBUND-TREIBMITTEL
COMPOSITE SOLID PROPELLANT

(30) Priorité: 25.07.2019 FR 1908448
(43) Date de publication de la demande: 27.01.2021
(73) Titulaire: ArianeGroup SAS, 75015 Paris (FR)
(72) Inventeur: BESOMBES, Stéphane, 33185 LE HAILLAN (FR); THEIL-BAZINGUETTE, David, 33185 LE HAILLAN (FR)
(74) Mandataire: Cabinet Beau de Loménie

(56) Documents cités:
- EP-A1- 0 685 368
- EP-A2- 1 216 977
- EP-A2- 2 551 253
- US-A- 3 255 059
- US-A1- 2009 260 730
- US-A1- 2018 170 821
- US-B1- 6 217 682

## Description

### Domaine Technique

L'invention concerne un propergol composite ayant une vitesse de combustion présentant une sensibilité réduite aux variations de pression. L'invention vise également l'application de ce propergol composite en tant que changement propulsif d'un moteur-fusée.

### Technique antérieure

Les propergols composites sont connus pour la propulsion fusée et mettent généralement en œuvre un liant dans lequel sont dispersées des charges énergétiques. On peut adjoindre un catalyseur balistique à ces compositions afin d'augmenter la vitesse de combustion et la poussée produite. Ainsi, l'emploi d'oxyde de fer Fe₂O₃ en tant que catalyseur balistique est connu. Il demeure toutefois souhaitable de réduire la sensibilité de la vitesse de combustion à la pression dans la chambre de combustion. US 3255059 divulgue un propergol solide composite comprenant un liant, une charge oxydante de perchlorate présentant une distribution de taille bimodale, une charge réductrice et un catalyseur balistique.

### Exposé de l'invention

L'invention concerne un propergol solide composite comprenant un liant comprenant un polymère polyol réticulé dans lequel sont présents :
- une charge oxydante comprenant des particules de perchlorate inorganique, la charge oxydante présentant une distribution de taille bimodale avec (i) un premier ensemble de particules de perchlorate inorganique présentant une première taille D50 comprise entre 150 µm et 250 µm et présent à raison de 50% à 60% en masse dans le propergol solide composite, et (ii) un deuxième ensemble de particules de perchlorate inorganique présentant une deuxième taille D50 comprise entre 5 µm et 20 µm et présent à raison de 7% à 17% en masse dans le propergol solide composite,
- une charge réductrice comprenant des particules d'aluminium et/ou d'un composé d'aluminium, et
- un catalyseur balistique comprenant des particules d'oxyde de cuivre CuO.

Sauf mention contraire, on entend par « taille D50 », la dimension donnée par la distribution granulométrique statistique à la moitié de la population.

L'incorporation d'un catalyseur balistique d'oxyde de cuivre CuO au sein de la formulation de propergol solide composite décrite ci-dessus permet d'atteindre conjointement une vitesse de combustion élevée associée à une réduction significative de l'exposant de pression, et ce sur une large plage de pression. L'exposant de pression correspond à l'exposant n dans la loi de Vieille qui est vérifiée par le propergol et qui a pour expression : Vc = a.Pⁿ, où Vc désigne la vitesse de combustion du propergol, P la pression dans la chambre de combustion et a un facteur pré-exponentiel. La réduction de l'exposant de pression n permet de réduire la dépendance de la vitesse de combustion à la pression et permet ainsi d'envisager de pouvoir accéder à une réduction significative de la dispersion de fonctionnement d'un moteur à propergol solide. En effet, la réduction de l'exposant de pression permet de réduire les fluctuations de fonctionnement liées aux fluctuations de pression durant le fonctionnement du moteur conduisant ainsi à l'obtention d'un point de fonctionnement plus stable du moteur. La réduction des dispersions de fonctionnement contribue notamment à réduire les contraintes mécaniques auxquelles la structure du moteur pourrait être soumise en cas de pressurisation interne maximale. Ainsi, il est possible d'envisager de pouvoir recourir à des architectures de moteur optimisées (masse de structure réduite) pour un même un même niveau de fiabilité de fonctionnement du moteur, ou à iso-dimensionnement du moteur, à un accroissement du niveau de fiabilité de fonctionnement du moteur. L'effet bénéfique du catalyseur balistique d'oxyde de cuivre CuO est obtenu pour un propergol solide composite présentant la distribution de taille bimodale décrite ci-dessus pour la charge oxydante. Un tel propergol convient à une intégration en tant que chargement propulsif pour un véhicule spatial. Comme cela sera rappelé dans la partie expérimentale, l'effet d'abaissement de l'exposant de pression suite à l'incorporation d'oxyde de cuivre CuO n'est pas obtenu de manière notable si la granulométrie de la charge oxydante diffère de celle décrite plus haut.

Dans un exemple de réalisation, les particules d'oxyde de cuivre CuO présentent une surface spécifique BET supérieure ou égale à 10 m²/g.

Une telle surface spécifique permet avantageusement d'augmenter davantage encore la vitesse de combustion du propergol.

Dans un exemple de réalisation, la teneur massique en particules d'oxyde de cuivre CuO est comprise entre 0,01% et 1%.

Dans un exemple de réalisation, le propergol comprend :
- le polymère polyol réticulé en une teneur massique comprise entre 9% et 12%,
- les particules de perchlorate inorganique en une teneur massique comprise entre 64% et 70%,
- les particules d'aluminium et/ou du composé d'aluminium en une teneur massique comprise entre 17% et 23%, et
- les particules d'oxyde de cuivre CuO en une teneur massique comprise entre 0,01% et 1%.

L'invention vise également un propulseur comprenant un corps de propulseur définissant une chambre de combustion dans laquelle un chargement du propergol composite tel que décrit plus haut est présent.

L'invention vise également un véhicule spatial comprenant un propulseur tel que décrit plus haut. Le véhicule spatial peut être un lanceur fusée.

### Brève description des dessins

[Fig. 1] La figure 1 illustre schématiquement la distribution de taille bimodale pour les particules de perchlorate inorganique pouvant être mises en œuvre dans le cadre de l'invention.
[Fig. 2] La figure 2 représente un corps de propulseur incorporant un propergol solide composite selon l'invention.
[Fig. 3] La figure 3 compare l'évolution de la vitesse de combustion en fonction de la pression pour différentes compositions de propergol.
[Fig. 4] La figure 4 compare l'évolution de l'exposant de pression en fonction de la pression pour différentes compositions de propergol.
[Fig. 5] La figure 5 compare l'évolution de la vitesse de combustion en fonction de la pression pour différentes compositions de propergol.
[Fig. 6] La figure 6 compare l'évolution de la vitesse de combustion en fonction de la pression pour différentes compositions de propergol.
[Fig. 7] La figure 7 compare l'évolution de d'exposant de pression en fonction de la pression pour différentes compositions de propergol.

### Description des modes de réalisation

Le propergol comprend un liant comprenant un polymère polyol réticulé. Le polymère polyol réticulé est par exemple un polybutadiène hydroxytéléchélique (PBHT) réticulé. Le polymère polyol est réticulé par un agent de réticulation. L'agent de réticulation peut être un diisocyanate. Dans ce cas, on obtient un polyuréthane par réticulation du polyol par l'agent de réticulation diisocyanate. Le liant peut comprendre un extenseur de chaîne du polymère polyol de manière connue en soi. Les charges oxydante et réductrice peuvent être dispersées dans le liant. Le liant peut constituer une matrice polymérique enrobant les charges oxydante et réductrice.

La charge oxydante comprend des particules de perchlorate inorganique. Le perchlorate inorganique peut être le perchlorate d'ammonium (NH₄ClO₄). Comme indiqué plus haut, les particules de perchlorate inorganique présentent une distribution de taille bimodale avec (i) un premier ensemble de particules de perchlorate inorganique présentant une première taille D50 comprise entre 150 µm et 250 µm et présent à raison de 50% à 60% en masse dans le propergol solide composite, et (ii) un deuxième ensemble de particules de perchlorate inorganique présentant une deuxième taille D50 comprise entre 5 µm et 20 µm et présent à raison de 7% à 17% en masse dans le propergol solide composite. Les particules de perchlorate inorganique peuvent être présentes dans le propergol solide composite en une teneur massique globale comprise entre 64% et 70% (correspondant à la somme des teneurs des particules des premier et deuxième ensembles).

La distribution de taille des particules de perchlorate inorganique peut être déterminée par technique de diffraction laser, de manière connue en soi.

La figure 1 illustre la distribution de taille bimodale des particules de perchlorate inorganique qui peuvent être mises en œuvre dans le cadre de l'invention. Sur cette figure, pour une taille x donnée de particules, l'ordonnée indique la teneur massique dans le propergol des particules ayant cette taille x. Les particules de perchlorate inorganique définissent un premier ensemble E1 de particules de perchlorate inorganique et un deuxième ensemble E2 de particules de perchlorate inorganique. La distribution bimodale est asymétrique. La distribution bimodale présente deux pics (maxima) distincts P1 et P2. La hauteur du pic P1 de la distribution du premier ensemble E1 peut être différente, par exemple supérieure, à la hauteur du pic P2 de la distribution du deuxième ensemble E2.

La distribution de chacun des premier et deuxième ensembles E1 et E2 peut correspondre à une distribution normale. Les particules du premier ensemble E1 présentent une première taille D50 TM1 et les particules du deuxième ensemble E2 présentent une deuxième taille D50 TM2. La première taille D50 TM1 est supérieure à la deuxième taille D50 TM2. La deuxième taille D50 TM2 peut être espacée de la première taille D50 TM1 par au moins deux, voire au moins trois, écarts-types de la distribution du premier ensemble E1.

La charge réductrice comprend des particules d'aluminium et/ou d'un composé d'aluminium. Le composé d'aluminium peut être l'un au moins d'un alliage d'aluminium ou de l'alumine (Al₂O₃). Les particules d'aluminium et/ou du composé d'aluminium peuvent être présentes dans le propergol solide composite en une teneur massique comprise entre 17% et 23%.

Le propergol comprend en outre un catalyseur balistique comprenant des particules d'oxyde de cuivre CuO. Comme indiqué plus haut, la teneur massique en particules d'oxyde de cuivre CuO dans le propergol peut être comprise entre 0,01% et 1%, par exemple entre 0,1% et 1%, par exemple entre 0,1% et 0,3% ou entre 0,3% et 1%. Selon un exemple, les particules d'oxyde de cuivre CuO peuvent présenter une surface spécifique BET supérieure ou égale à 10 m²/g.

L'oxyde de cuivre CuO peut être l'unique catalyseur balistique présent dans le propergol solide composite. Le propergol composite peut être dépourvu de l'un au moins des catalyseurs balistiques suivants : un sel de cuivre, un oxyde de fer, les catalyseurs sur base ferrocénique, un oxyde de chrome, un oxyde de nickel, un oxyde de cobalt, un sel métallique de plomb, un sel de bismuth.

Le propergol composite peut être dépourvu de l'un au moins des composés suivants : nitrocellulose ou nitroglycérine.

Le propergol peut être fabriqué à partir des constituants évoqués plus haut en mettant en œuvre des techniques de mélange et de réticulation connues de l'homme du métier qui ne sont pas reprises ici par souci de concision.

La figure 2 montre un corps de propulseur 1 comprenant une enveloppe structurale 11 définissant une chambre de combustion dans laquelle est présent le chargement de propergol composite 10. Le corps de propulseur comprend un allumeur (non représenté) destiné à initier le chargement de propergol 10. Le corps de propulseur peut faire partie d'un moteur fusée et être un corps de propulseur de lanceur fusée. Avantageusement, le propergol solide composite peut présenter un exposant de pression n dans la loi de Vieille inférieur ou égal à 0,2, de préférence inférieur ou égal à 0,1, sur tout ou partie de la plage de pression 8-15 MPa dans la chambre de combustion.

### Exemples

### Exemple 1 : comparaison entre l'utilisation d'oxyde de cuivre CuO et d'oxyde de fer Fe₂O₃ en tant que catalyseur balistique dans une formulation de propergol incorporant une distribution bimodale de charge oxydante

La formulation mise en œuvre mise en œuvre dans cet essai présentait une répartition bimodale de charges de perchlorate d'ammonium (PA). Cette formulation de propergol composite est adaptée à former le chargement propulsif d'un lanceur spatial. Le grade d'oxyde de cuivre CuO utilisé était sous la forme d'une poudre solide fine, correspondant au grade « Copper(II) oxide Special Ultra Fine » (n° CAS 1317-38-0) approvisionné auprès du producteur TIB Chemicals. Les caractéristiques de l'oxyde de cuivre CuO qui a été mis en œuvre étaient les suivantes :
- granulométrie D10/D50/D90 d'environ 0,5µm/5,0µm/20 µm (valeurs mesurées par un granulomètre à diffraction laser),
- surface spécifique de 11,6 m²/g (BET),
- densité de 6,28 g/cm³ (pycnomètre à gaz), et
- pureté 98,3%.

Les formulations ayant la composition ci-dessous ont été préparées et évaluées :
- charge oxydante de PA à raison de 66,75% massique,
- charge réductrice d'aluminium à raison de 20% massique,
- liant polyol réticulé à raison de 13% massique, et
- catalyseur balistique (Fe₂O₃ ou CuO) à raison de 0,25% massique.

Les 66,75% massique de charges de PA utilisée étaient répartis ainsi :
- 54,75% massique de classe granulométrique de dimension moyenne centrée sur 200 µm correspondant au premier ensemble de particules de perchlorate inorganique, ces particules avaient été obtenues par cristallisation, et
- 12% massique de classe granulométrique de dimension fine centrée sur 9 µm correspondant au deuxième ensemble de particules de perchlorate inorganique, ces particules avaient été obtenues par broyage à partir des particules de classe granulométrique de dimension moyenne centrée sur 200 µm.

La poudre d'aluminium utilisée était une variété caractérisée par une morphologie de grain régulière, obtenue par atomisation sous atmosphère inerte (azote) et de taille D50 d'environ 30 µm.

Les figures 3 et 4 fournissent les résultats de la comparaison des caractéristiques balistiques obtenues avec cette formulation selon que de l'oxyde de cuivre CuO ou de fer Fe₂O₃ est utilisé en tant que catalyseur balistique. La formulation utilisant de l'oxyde de cuivre CuO incorporé à un taux massique de 0,25% correspond à la courbe « A » sur ces figures. Les formulations de référence utilisant comme catalyseur balistique de l'oxyde de fer (Fe₂O₃), incorporé au même taux massique de 0,25% dans le propergol, correspondent aux courbes « B » à « E ». Différents grades d'oxyde de fer Fe₂O₃ ont été évalués, correspondant à des produits de granulométrie et/ou de surface spécifique et/ou de pureté différentes et/ou obtenus par des procédés de fabrication différents afin de démontrer dans chaque cas l'effet avantageux produit par l'emploi d'oxyde de cuivre CuO. Ces grades de Fe₂O₃ ont été approvisionnés auprès de différents producteurs/fournisseurs du domaine et sont représentatifs de grades Fe₂O₃ qui peuvent être utilisés en tant que catalyseur balistique dans des propergols pour véhicule spatial.

Les échantillons de propergol ont été réalisés sur le même moyen de fabrication, à savoir un malaxeur de type horizontal de capacité 5 litres. Les formulations étaient identiques sauf sur le plan de la nature du catalyseur balistique (CuO ou Fe₂O₃). La durée de cuisson du propergol était identique dans chacun des essais réalisés. Le moyen et les paramètres d'essais étaient identiques pour la caractérisation balistique. La mesure de la vitesse de combustion a été effectuée par analyse d'écho ultrasonore, les échantillons ayant été pré-conditionnés à +20°C avant essai.

Les résultats obtenus sont fournis à la figure 3 qui montre les courbes de vitesse de combustion (Vc en mm/s) en fonction de la pression (en MPa) pour les formulations catalysées avec CuO en comparaison avec celles catalysées par Fe₂O₃. La figure 4 montre quant à elle la variation de l'exposant de pression (n) en fonction de la pression (en MPa) pour les formulations catalysées avec CuO en comparaison avec celles catalysées par Fe₂O₃.

Les figures 3 et 4 illustrent l'impact favorable engendré par l'emploi de l'oxyde de cuivre CuO sur les caractéristiques balistiques du propergol. On note en particulier un aplatissement notable de l'allure de la courbe de vitesse de combustion sur la plage 9-15 MPa lorsque le CuO est employé qui se traduit par une valeur d'exposant de pression n très significativement abaissée (n inférieur ou égal à 0,2 sur la plage 8-15MPa et avec n proche de ou inférieur à 0,1 sur la plage 10-14MPa). Ce résultat est à comparer avec ceux obtenus lorsque Fe₂O₃ est utilisé pour lesquels l'exposant de pression n est supérieur ou égal à 0,3 sur la plage 7-15 MPa. On constate aussi que l'on obtient, sur la plage de pression 2-9 MPa, une vitesse de combustion équivalente à celle obtenue avec Fe₂O₃ lorsque du CuO est employé.

Dans les architectures de moteurs pour lanceur spatial mettant en œuvre la formulation ayant la base détaillée ci-dessus sans catalyseur CuO, la plage de pression opérationnelle nominale du moteur est comprise entre 4 MPa et 9,5 MPa. La pression maximale, en prenant en compte les possibles fluctuations de fonctionnement lors de la combustion du chargement propergol, se situe autour de 10 MPa. La figure 3 montre que l'emploi du CuO permet d'accéder à des niveaux de vitesse de combustion tout à fait comparables à ceux obtenus avec le Fe₂O₃ sur la plage opérationnelle de fonctionnement du moteur.

Lorsque du CuO est employé, la valeur d'exposant de pression se réduit très fortement à l'approche de 10 MPa, qui correspond à la limite haute de la plage de fonctionnement. Ainsi, le risque de fluctuation de pression pouvant engendrer une fluctuation du point de fonctionnement, et possiblement une surpression mécanique de la structure du moteur pouvant nuire à son intégrité, se trouve significativement réduit. Dans cette configuration, les caractéristiques balistiques induites par l'emploi de CuO permettent ainsi d'envisager d'accéder à fonctionnements plus stables du moteur dans cette plage de pression (à l'approche de la limite haute 10 MPa), voire d'envisager de pouvoir accéder à des architectures de moteur optimisées comme indiqué précédemment.

La figure 5 permet de confirmer indirectement l'impact avantageux induit par l'emploi du CuO. Dans cet essai, l'évolution de la vitesse de combustion en fonction de la pression a été déterminée pour deux formulations de propergol pour lanceur spatial : La première formulation évaluée était identique à celle décrite ci-dessus mais catalysée avec 0,20% massique de Fe₂O₃ et mise en œuvre sur un malaxeur de technologie différente (malaxeur à pâles verticales de contenance 1 Gallon). La courbe notée « F » à la figure 5 correspond aux résultats obtenus pour cette première formulation. La teneur massique en PA de dimension moyenne centrée sur 200 µm était de 54,8% massique. La deuxième formulation évaluée était identique à la première formulation mais sans catalyseur balistique Fe₂O₃. Dans cette deuxième formulation, la teneur en Fe₂O₃ a été reportée sur la teneur en PA de dimension moyenne centrée sur 200 µm laquelle représentait alors 55% massique. La courbe notée « G » à la figure 5 correspond aux résultats obtenus pour cette deuxième formulation.

La figure 5 illustre le fait que l'incorporation de Fe₂O₃ au sein d'une formulation de propergol composite conduit, par rapport à une base non catalysée, à une augmentation notable de la valeur de vitesse de combustion sur la plage opérationnelle de fonctionnement du moteur pour lanceur spatial. Il n'y a toutefois pas d'amélioration notable de la valeur de l'exposant de pression sur cette même plage fonctionnelle par rapport à une formulation non catalysée (i.e. exempte de Fe₂O₃). Ce résultat illustre le fait que le fort abaissement de la valeur d'exposant de pression observé préalablement avec le CuO n'est pas intrinsèquement inhérent à la formulation de base non catalysée, et que l'ajout d'un catalyseur balistique conventionnel (dans cet exemple le Fe₂O₃) ne suffit assurément pas à abaisser cette valeur d'exposant mais se contente d'accroître la valeur de vitesse de combustion, démontrant ainsi au final que l'abaissement de la valeur d'exposant de pression associée à une augmentation de la Vc est bien induit par l'emploi d'oxyde de cuivre CuO.

L'exemple 1 a démontré l'avantage lié à l'incorporation de l'oxyde de cuivre CuO en tant que catalyseur balistique. Les essais dans l'exemple 1 ont été conduits sur une base de propergol ayant une distribution de charge oxydante bimodale particulière qui convient à un emploi dans un véhicule spatial. L'exemple 2 à suivre va maintenant s'attacher à évaluer l'influence de la granulométrie de la charge oxydante sur les caractéristiques balistiques obtenues pour le propergol.

### Exemple 2 : influence de la granulométrie de la charge oxydante sur les caractéristiques balistiques du propergol

Dans cet exemple, la base de propergol mise en œuvre comprenait une charge oxydante de PA avec une dimension granulométrique moyenne notablement plus faible et sous la forme d'une distribution trimodale (hors invention) et non plus bimodale comme dans l'exemple 1. Dans cet essai, les inventeurs ont comparé les performances obtenues entre un tel propergol incorporant soit de l'oxyde de cuivre CuO, soit de l'oxyde de fer Fe₂O₃ à la place de l'oxyde de cuivre CuO.

Les figures 6 et 7 illustrent la comparaison des caractéristiques balistiques obtenues avec l'emploi :
- d'oxyde de cuivre CuO (courbe notée « H » aux figures 6 et 7), et
- d'un catalyseur balistique oxyde de fer (Fe₂O₃) (courbe notée « I » aux figures 6 et 7)

Dans ces deux cas, les catalyseurs ont été incorporés à un taux comparable dans le propergol.

La figure 6 illustre le fait que l'incorporation de CuO induit un effet catalytique conduisant à un niveau de vitesse de combustion équivalent à celui du catalyseur balistique Fe₂O₃. Toutefois, l'emploi de CuO dans une telle formulation de propergol composite à distribution de charges oxydantes PA hors invention n'induit pas d'abaissement notable de la valeur de l'exposant de pression par rapport à une formulation catalysée avec Fe₂O₃, contrairement à ce qui a été observé précédemment pour une formulation de propergol ayant une répartition bimodale des charges oxydantes (voir figure 7).

Ainsi, on constate que lorsque la granulométrie de la charge oxydante est modifiée, l'incorporation d'oxyde de cuivre CuO ne conduit pas à un effet d'abaissement de l'exposant de pression significatif par rapport à l'emploi d'oxyde de fer Fe₂O₃. L'avantage lié à l'incorporation d'oxyde de cuivre CuO ne se manifeste pas de manière systématique au sein de n'importe quelle formulation de propergol composite mais résulte de la combinaison avec des charges oxydantes de granulométrie spécifique.

L'expression « comprise entre ... et ... » doit se comprendre comme incluant les bornes.

## Revendications

1. Propergol solide composite (10) comprenant un liant comprenant un polymère polyol réticulé dans lequel sont présents :
- une charge oxydante comprenant des particules de perchlorate inorganique, la charge oxydante présentant une distribution de taille bimodale avec (i) un premier ensemble (E1) de particules de perchlorate inorganique présentant une première taille D50 (TM1) comprise entre 150 µm et 250 µm et présent à raison de 50% à 60% en masse dans le propergol solide composite, et (ii) un deuxième ensemble (E2) de particules de perchlorate inorganique présentant une deuxième taille D50 (TM2) comprise entre 5 µm et 20 µm et présent à raison de 7% à 17% en masse dans le propergol solide composite,
- une charge réductrice comprenant des particules d'aluminium et/ou d'un composé d'aluminium, et
- un catalyseur balistique comprenant des particules d'oxyde de cuivre CuO.

2. Propergol solide composite (10) selon la revendication 1, dans lequel les particules d'oxyde de cuivre CuO présentent une surface spécifique BET supérieure ou égale à 10 m²/g.

3. Propergol solide composite (10) selon la revendication 1 ou 2, dans lequel la teneur massique en particules d'oxyde de cuivre CuO est comprise entre 0,01% et 1%.

4. Propergol solide composite (10) selon la revendication 3, dans lequel le propergol comprend :
- le polymère polyol réticulé en une teneur massique comprise entre 9% et 12%,
- les particules de perchlorate inorganique en une teneur massique comprise entre 64% et 70%,
- les particules d'aluminium et/ou du composé d'aluminium en une teneur massique comprise entre 17% et 23%, et
- les particules d'oxyde de cuivre CuO en une teneur massique comprise entre 0,01% et 1%.

5. Propulseur comprenant un corps de propulseur (1) définissant une chambre de combustion dans laquelle un chargement (10) du propergol composite selon l'une quelconque des revendications 1 à 4 est présent.

6. Véhicule spatial comprenant un propulseur selon la revendication 5.

## Patentansprüche

1. Festes Verbund-Treibmittel (10), umfassend ein Bindemittel, das ein vernetztes Polyolpolymer umfasst, in dem vorhanden sind:
- ein oxidierender Füllstoff, der anorganische Perchloratpartikel enthält, wobei der oxidierende Füllstoff eine bimodale Größenverteilung aufweist, mit (i) einem ersten Satz (E1) anorganischer Perchloratpartikel, die eine erste Größe D50 (TM1) zwischen 150 µm und 250 µm aufweisen und in dem festen Verbund-Treibmittel in einer Menge zwischen 50 und 60 Massenprozent vorhanden sind und (ii) einem zweiten Satz (E2) anorganischer Perchloratpartikel, die eine zweite Größe D50 (TM2) zwischen 5 µm und 20 µm aufweisen und in dem festen Verbund-Treibmittel in einer Menge zwischen 7 und 17 Massenprozent vorhanden sind,
- ein reduzierender Füllstoff, der Partikel aus Aluminium und/oder einer Aluminiumverbindung enthält, und
- ein ballistischer Katalysator, der CuO-Partikel enthält.

2. Festes Verbund-Treibmittel (10) nach Anspruch 1, wobei die CuO-Partikel eine spezifische Oberfläche BET größer als oder gleich 10 m²/g aufweisen.

3. Festes Verbund-Treibmittel (10) nach Anspruch 1 oder 2, wobei der Massengehalt an CuO-Partikeln zwischen 0,01% und 1% liegt.

4. Festes Verbund-Treibmittel (10) nach Anspruch 3, wobei das Treibmittel umfasst:
- das vernetzte Polyolpolymer mit einem Massengehalt zwischen 9% und 12%,
- die anorganischen Perchloratpartikel mit einem Massengehalt zwischen 64% und 70%,
- die Partikel aus Aluminium und/oder einer Aluminiumverbindung mit einem Massengehalt zwischen 17% und 23%, und
- die Kupferoxidpartikel CuO mit einem Massengehalt zwischen 0,01% und 1%.

5. Triebwerk, umfassend einen Treibstoffkörper (1), der eine Brennkammer definiert, in der eine Ladung (10) des Verbund-Treibmittels nach einem der Ansprüche 1 bis 4 vorhanden ist.

6. Raumfahrzeug, umfassend ein Triebwerk nach Anspruch 5.

## Claims

1. A composite solid propellant (10) comprising a binder comprising a crosslinked polyol polymer in which are present:
- an oxidizing filler comprising particles of inorganic perchlorate, the oxidizing filler having a bimodal size distribution with (i) a first set (E1) of particles of inorganic perchlorate having a first size D50 (TM1) comprised between 150 µm and 250 µm and present in an amount of 50% to 60% by mass in the composite solid propellant, and (ii) a second set (E2) of particles of inorganic perchlorate having a second size D50 (TM2) comprised between 5 µm and 20 µm and present in an amount of 7% to 17% by mass in the composite solid propellant,
- a reducing filler comprising particles of aluminum and/or of an aluminum compound, and
- a ballistic catalyst comprising particles of copper oxide CuO.

2. The composite solid propellant (10) as claimed in claim 1, wherein the particles of copper oxide CuO have a BET specific surface area greater than or equal to 10 m²/g.

3. The composite solid propellant (10) as claimed in claim 1 or 2, wherein the mass content of particles of copper oxide CuO is comprised between 0.01% and 1%.

4. The composite solid propellant (10) as claimed in claim 3, wherein the propellant comprises:
- the crosslinked polyol polymer in a mass content comprised between 9% and 12%,
- the particles of inorganic perchlorate in a mass content comprised between 64% and 70%,
- the particles of aluminum and/or of the aluminum compound in a mass content comprised between 17% and 23%, and
- the particles of copper oxide CuO in a mass content comprised between 0.01% and 1%.

5. A thruster comprising a thruster body (1) defining a combustion chamber in which a charge (10) of the composite propellant as claimed in any one of claims 1 to 4 is present.

6. A spacecraft comprising a thruster as claimed in claim 5.
